# EUROPÄISCHE PATENTSCHRIFT

(11) **EP 0 275 289 B1**
(45) Veröffentlichungstag und Bekanntmachung des Hinweises auf die Patenterteilung: **23.01.1991**
(21) Anmeldenummer: 87904865.0
(22) Anmeldetag: 16.07.1987
(51) Int. Cl.: C22C 1/02, C22C 1/03

(54) **SCHNELLÖSLICHES ZUSATZMITTEL FÜR ALUMINIUMSCHMELZEN**
QUICKLY SOLUBLE ADDUCT FOR MOLTEN ALUMINIUM BATH
PRODUIT D'ADDITION RAPIDEMENT SOLUBLE POUR BAINS DE FUSION D'ALUMINIUM

(30) Priorität: 16.07.1986 DE 3624005
(43) Veröffentlichungstag der Anmeldung: 27.07.1988
(73) Patentinhaber: SKW Trostberg Aktiengesellschaft, 83308 Trostberg (DE)
(72) Erfinder: MEYER-GRÜNOW, Hartmut, D-8268 Garching/Alz (DE)
(74) Vertreter: Huber, Bernhard, Dipl.-Chem.
(86) Internationale Anmeldenummer: EP8700387
(87) Internationale Veröffentlichungsnummer: WO8800620

(56) Entgegenhaltungen:
- DE-A- 2 012 655
- DE-A- 2 511 251
- FR-A- 2 145 943
- FR-A- 2 170 186
- FR-A- 2 312 570
- US-A- 3 941 588

## Beschreibung

Die vorliegende Erfindung betrifft ein schnellösliches Zusatzmittel für Aluminiumschmelzen, ein Verfahren zu seiner Herstellung und seine Verwendung zur Einführung von Legierungselementen in Aluminium.

Bei der Herstellung von Aluminiumlegierungen werden in der Praxis die Legierungselemente meist in fester Form dem flüssigen Metallbad zugesetzt. Aluminium legiert man z.B. mit Magnesium, um bessere Festigkeiten zu erzielen, mit Silicium, um die Vergießbarkeit und die Festigkeit zu verbessern, mit Mangan und Chrom, um die Festigkeit und die Korrosionsbeständigkeit zu erhöhen. Darüber hinaus sind eine ganze Reihe weiterer Legierungselemente zur gezielten Beeinflussung der Legierungseigenschaften bekannt. Zur Einführung von Legierungselementen wurden bisher vor allem die im Verhältnis zum Grundmetall höher schmelzenden Legierungsmetalle in Form von Vorlegierungen zugegeben, um ein rasches Auflösen zu erreichen. Der Nachteil dieser Vorlegierungen ist ihr begrenzter Gehalt an Legierungsmetall. So enthalten zum Biespiel die Standardvorlegierungen zur Aluminiumlegierung neben Aluminium nur maximal 20% Silicium, bis zu 20% Chrom oder bis zu 50% Mn. Somit müssen dem Legierungselement bis zur 4fachen Menge Aluminium zugesetzt werden, was zu erhöhten Kosten bei Transport, Lagerhaltung, Energieverbrauch usw. führt. Um diese Nachteile zumindest teilweise zu vermeiden, ist es gemäß der US-PS 35 92 637 bekannt, Mischungen aus Aluminium- oder Siliciumpulver mit Pulvern von Legierungsmetallen oder Legierungsmetallegierungen in brikettierter Form einzusetzen. So werden bspw. Legierungsbriketts mit 25% Aluminium und 75% der Metalle Chrom, Mangan und Eisen auf dem Markt angeboten. Der Nachteil dieser Legierungsmittel ist der auf 75% begrenzte Anteil an Legierungselement und die geringe Auflösegeschwindigkeit. Auch die GB-PS 21 12 020 beschreibt ähnliche Mischungen, in denen ein Teil des Aluminiums durch Chlorid- oder Fluorid-Salze ersetzt wird. Die kommerziell erhältlichen Chrom, Mangan und Eisen enthaltenden Tabletten besitzen ebenfalls nur eine begrenzte Auflösegeschwindigkeit.

Aus der DE-A 25 11 351 sind Gemische bekannt, die aus mindestens einem Legierungsmetall wie Mangan, Chrom oder Eisen bestehen und etwa 0,1 bis 2,5 Gew.-% KBR₄, und KₛNaₐBa₂ (SiF₆)₆ als nicht hygroskopisches salzförmiges Flußmittel enthalten. Die Verwendung von Alkali-Aluminiumfluoriden wie NagAtFₛ wird darin als unbrauchbar abgelehnt. In der FR-A 21 70 186 werden Gemische beschrieben die aus feinteiligem Mangan und einem Fluorid in einem bestimmten Mengenverhältnis bestehen. Dabei werden als Fluoride unter anderem auch Natrium- oder Kaliumfluoride genannt. Diese Salze weisen jedoch einen hohen Schmelzpunkt von etwa 1000°C auf und können sich somit in einer Aluminiumschmelze von ca. 800°C nicht auflösen, sondern liegen als Feststoff vor. Dadurch wird jedoch auch die Auflösung des Legierungsmetalls verhindert bzw. stark verzögert. In der FR-A 23 12 570 werden Vorlegierungs-Pellets für die Herstellung von Aluminiumlegierungen beschrieben, die neben dem Legierungsmetall ein Flußmittel enthalten, welches in der Metallschmelze ein Gas, wie z.B. Chlor oder HCI abspaltet. Eine solche Gasabspaltung von teilweise giftigen Gasen ist jedoch gefährlich und außerdem nicht besonders umweltfreundlich. Die FR-A 21 45 943 beschreibt ein Verfahren zur Zugabe von Mangan zu geschmolzenem Aluminium, wobei das Mangan zusammen mit einem Flußmittel wie NaCI, KCI oder Kryolith in die Schmelze eingebracht wird.

Der vorliegenden Erfindung lag daher die Aufgabe zugrunde, ein Zusatzmittel für Aluminiumschmelzen zu entwickeln, welches die genannten Nachteile des Standes der Technik nicht aufweist, sondern auch bei höherer Konzentration an Legierungsmetall eine vollständige und rasche Auflösung im flüssigen Grundmetall ermöglicht.

Diese Aufgabe wird erfindungsgemäß dadurch gelöst, daß das Zusatzmittel 2 bis 50 Gew.-% einer Komponente A bestehend aus Alkali-Aluminiumtetra-Fluorid und/oder einer Alkali-Aluminiumtetra-Fluorid enthaltenden Salzmischung und 50 bis 98 Gew.-% einer Komponente B bestehend aus einem oder mehreren Legierungsmetall(en), wobei das oder die Ligierungsmetalle von Aluminium verschieden sind, enthält und daß die Komponenten A und B innig vermischt vorliegen. Es hat sich nämlich überraschenderweise gezeigt, daß die erfindungsgemäßen Zusatzmittel auch bei höheren Gehalten an Legierungsmetall als es dem Stande der Technik entspricht, eine unerwartet hohe Auflösegeschwindigkeit bei gleichzeitig vollständigem Ausbringen des Legierungsmetalls besitzen.

Das schnellösliche Zusatzmittel fürAluminium entsprechend der vorliegenden Erfindung besteht aus 2 bis 50 Gew.-% der Komponente A und 50-98 Gew.-% der Komponente B.

Als Komponente A kann Alkali-Aluminiumtetrafluorid und/oder eine Alkali-Aluminiumtetrafluorid enthaltende Salzmischung verwendet werden, soweit dadurch beim Einsatz des erfindungsgemäßen Zusatzmittels nicht unakzeptable Mengen an Verunreinigungen in das Grundmetallic eingebracht werden. Außerdem soll der Schmelzpunkt des Salzes oder der Salzmischung nicht über demjenigen des Grundmetalls liegen. Anstelle von Alkali-Aluminiumtetrafluorid kann bevorzugt auch eine Mischung aus Alkali-und Aluminiumtetrafluorid eingesetzt werden. Als bevorzugte Alkali-Aluminiumtetrafluorid enthaltende Salzmischungen sind solche Mischungen aus Alkali-Aluminiumtetrafluorid und anderen Salzen insbesondere Fluorid- und/oder Chloridsalzen zu verstehen, bei denen der Anteil an Alkali-Aluminiumtetra- fluorid mindestens 50 Gew.-% beträgt. Bezüglich der Alkaliverbindungen sind grundsätzlich alle Alkalisalze des Aluminiumtetrafluorids einsetzbar, doch sind die Natrium- und/oder Kaliumsalze als bevorzugt anzusehen.

Der Gewichtsanteil der Komponente A im Zusatzmittel soll so niedrig wie möglich bei gleichzeitig guten Auflöseeigenschaften der Legierungskomponente(n) sein. Je nach Dichte des Legierungsmetalls sind bereits 2 Gew.-% der Komponente A ausreichend. Im Bereich von 5 bis 25 Gew.-% der Komponente A wird die beste Kombination aus optimaler Auflösegeschwindigkeit und maximaler Konzentration der Legierungskomponente im Zusatzmittel erreicht. Besonders bevorzugt ist die Komponente A in einem erfindungsgemäßen Zusatzmittel in einer Menge von 10 bis 20 Gew.-% vorhanden.

Die Komponente B, die zu einem Anteil von 50 bis 98 Gew.-%, bevorzugt 75 bis 95 Gew.-% und besonders bevorzugt 80 bis 90 Gew.-% im Zusatzmittel enthalten ist, besteht, aus einem oder mehreren Legierungsmetall(en). Hierbei können im Prinzip alle Legierungselemente eingesetzt werden, wobei aufgrund der technischen Bedeutung vor allem Chrom, Mangan und Eisen bevorzugt sind. Es können aber auch andere Legierungselemente wie Ni, Co, Cu, Ag, Ti, Zr, Hf, V, Nb, Ta, Mo und W im Zusatzmittel enthalten sein. Das Legierungsmetall muß nicht in reiner Form vorliegen, sondern es können auch Legierungen oder Mischungen mehrerer Metalle verwendet werden, soweit dadurch keine unerwünschten Verunreinigungen im Grundmetall hervorgerufen werden.

Es ist erfindungswesentlich, daß sowohl die Komponente A als auch die Komponente B in innig vermischter Form vorliegen. Das Zusatzmittel wird bevorzugt in verpreßter oder kompaktierter Form, wie z.B. als Briketts, Tabletten oder Pellets o. ä. eingesetzt, wobei die Größe dieser Körper in weiten Grenzen variiert werden kann. Wesentlich ist nur, daß die Körper einerseits im Aluminiumbad eine ausreichend große Sinkgeschwindigkeit besitzen und daß sie andererseits keine zu große Dicke aufweisen, um für eine akzeptable Auflösegeschwindigkeit zu sorgen. Als maximale Dicke der Körper kann 50 mm angenommen werden, während der bevorzugte Bereich zwischen 5 und 25 mm liegt.

Als Alternative kann das Zusatzmittel auch in Form eines gefüllten Drahtes vorliegen, wobei das Mittel von einem geeigneten Material umhüllt wird. Bei der Auswahl des entsprechenden Materials ist darauf zu achten, daß es sich rasch in der Schmelze auflöst, um das Zusatzmittel freizusetzen und daß es keine unerwünschten Verunreinigungen in das zu legierende Aluminiumbad Es hat sich als besonders vorteilhaft erwiesen, das Grundmetall zu verwenden.

Die Herstellung des erfindungsgemäßen Zusatzmittels erfolgt durch inniges Vermischen der pulverförmigen Komponenten A und B und ggt. durch Verpressen mit den üblichen technischen Vorrichtungen wie z.B. Tabletten- oder Brikettpressen oder durch Einbringen in den Fülldraht. Die Teilchengröße der Komponente A sollte <1 mm, vorzugsweise <150 um und die der Komponente B sollte ebenfalls <1 mm, vorzugsweise <150 pm betragen, um nach dem anschließenden Verpressen oder Kompaktieren dem Formkörper eine entsprechend große innere Oberfläche zu verleihen, die wiederum für die Auflösegeschwindigkeit von wesentlicher Bedeutung ist.

Da die meisten Metalle bei der Herstellung nach den technisch gebräuchlichen Verfahren nicht in Pulverform anfallen, ist eine vorhergehende Zerkleinerung notwendig, welche gegebenenfalls nach dem Brechen noch in einem Mahlvorgang in den üblichen Mühlen wie Kugel-, Schwing- oder Prallmühlen besteht.

Die Verwendung des erfindungsgemäßen Zusatzmittels besteht darin, daß es in einer Menge von 0,01 bis 25 Gew.-% dem flüssigen zu legierenden Aluminium zugesetzt wird, wobei es sich vollständig und ohne Rückstandsbildung in diesem auflöst und eine homogene Legierung Bildet.

### Beispiele 1 bis 7

30 kg Aluminium (Grundmetall) wurden in einem Induktionstiegelofen auf 800°C erhitzt. Durch die Speicherwäme betrug der Temperaturverlust während des Versuchs maximal 30°C. Der Schmelze wurde Chrom (Legierungskomponente) in Form von verschiedenen Zusatzmitteln zugegeben, welche aus gepreßten Mischungen der angegebenen Komponenten mit einem Durchmesser von 25 mm und einer Höhe von ca. 15 mm bestanden. Die Chromzugabe entsprach 0,5% des Aluminiums. Während des Versuchs wurde keine elektrische Leistung von den Ofen eingespeist, so daß keine induktive Badbewegung auftrat. Direkt nach der Chromzugabe wurden die Schmelze zwei Sekunden lang gerührt. Anschließend wurde die erste Probe nach zwei Minuten entnommen. Nach der Probenahme wurde erneut zwei Sekunden gerührt und nach fünf Minuten die nächste Probe entnommen. Dieser Zyklus wurden noch zweimal mit Probenahmen nach 10 und 15 Minuten wiederholt. Danach wurde die Schmelze eine Minute gerührt mit abschließender probenahme nach 20 Minuten.

Für die Mischungspreßlinge wurden Chrompulver <150 um, Kalium-Aluminiumfluorid-Pulver (KAIF_{Q}) <150 um sowie Aluminiumpulver der Körnung 430-75 um verwendet. Die innige Mischung wurde in einer Tablettenpresse auf ca. 70-80% der theoretischen Dichte verdichtet. Außerdem wurden zwei Handelsprodukte entsprechend dem Stand der Technik eingesetzt.

Aus Tabelle 1 gehen die verwendeten Mischungen, die Dichte der Preßlinge und deren Löslichkeitsverhalten hervor. Die Versuche 1 bis 4, bei welchen die erfindungsgemäßen Zusatzmittel eingesetzt wurden, zeigen die Auflösegeschwindigkeit in Abhängigkeit von Kalium-Aluminiumfluorid-Gehalt der Mischungen. Wie die Versuche belegen, ist bei einem Kalium-Aluminiumtetrafluorid-Anteil von 14,1 Gew.-% (vgl. Versuch 4) das Chrom bereits nach zwei Minuten vollständig in Lösung gegangen. Dagegen ist bei 9,1 Gew.-% Kalium-Aluminiumfluorid bereits nach zehn Minuten das Chrom vollständig im Grundmetall gelöst (vgl. Versuch 2).

Die Versuche 5 und 6 wurden mit Handelsprodukten entsprechend dem Stand der Technik durchgeführt. Beide Produkte enthalten lediglich ca. 75 Gew.-% Chrom und ca. 25 Gew.-% Bindemittel. Trotz des hohen Bindemittelanteils werden nach zwei Minuten bei Versuch 5 lediglich 9% und bei Versuch 6 nur 60% Chromausbringen verzeichnet, Auch nach 10 Minuten werden bei Versuch 5 erst 80% und bei Versuch 6 erst 76% Chrom ausgebracht. Erst nach 20 Minuten mit der vorgeschalteten intensiven Rührphasewerden bei Versuch 5 100% und bei Versuch 6 88% Ausbringen erreicht. Dagegen zeigt Versuch 4, daß trotz erheblich geringerem Bindemittelanteil das Chrom bereits nach fünf Minuten vollständig gelöst ist. In Versuch 7 wird ein Zusatzmittel verwendet, dessen Bindemittel aus Kalium-Aluminiumtetrafluorid und Aluminium besteht. Diese Kombination entspricht dem Stand der Technik (GB-PS 21 12 020). Die Versuchsergebnisse zeigen, daß trotz des höheren Anteils an Bindemittel bei Versuch 7 im Vergleich zu Versuch 1 eine deutlich verringerte Auflösegeschwindigkeit beobachtet wird. Bei Versuch 7 hat sich das Chrom erst nach 20 Minuten vollständig aufgelöst.

## Patentansprüche

1. Schnellösliches Zusatzmittel für Aluminiumschmelzen, dadurch gekennzeichnet, daß es 2 bis 50 Gew.-% einer Komponente A, bestehend aus Alkali-Aluminiumtetrafluorid und/oder einer Alkali-Aluminiumtetrafluorid enthaltenden Salzmischung, und 50 bis 98 Gew.-% einer Komponente B, bestehend aus einem oder mehreren Legierungsmetall(en), enthält, wobei das oder die Legierungsmetalle von Aluminium verschieden sind, und daß die Komponenten A und B innig vermischt vorliegen.

2. Mittel nach Anspruch 1, dadurch gekennzeichnet, daß das Alkali-Aluminiumtetrafluorid als Natrium-und/oder Kaliumsalz vorliegt.

3. Mittel nach Anspruch 1 oder 2, dadurch gekennzeichnet, daß das Alkali-Aluminiumtetrafluorid in Form einer Mischung aus Natriumfluorid und Aluminiumfluorid vorliegt.

4. Mittel nach den Ansprüchen 1 bis 3, dadurch gekennzeichnet, daß die Alkali-Aluminiumtetrafluorid enthaltende Salzmischung aus mindestens 50 Gew.-% Alkali-Aluminiumtetrafluorid besteht und als Nebenkomponente Chloridsalze und/oder Fluoridsalze enthält.

5. Mittel nach den Ansprüchen 1 bis 4, dadurch gekennzeichnet, daß die Komponente A in einer Menge von 5 bis 25 Gew.-% vorhanden ist.

6. Mittel nach Anspruch 1 bis 5, dadurch gekennzeichnet, daß die Komponente A in einer Menge von 10 bis 20 Gew.-% vorhanden ist.

7. Mittel nach den Anspruchen 1 bis 6, dadurch gekennzeichnet, daß das Legierungsmetall Chrom, Mangan oder/und Eisen ist.

8. Mittel nach den Ansprüchen 1 bis 7, dadurch gekennzeichnet, daß das Legierungsmetall aus Metallegierungen und/oder -mischungen besteht.

9. Mittel nach den Ansprüchen 1 bis 8, dadurch gekennzeichnet, daß es in verpreßter oder kompaktierter Form vorliegt.

10. Mittel nach den Ansprüchen 1 bis 9, dadurch gekennzeichnet, daß die kompaktierten oder verpreßten Körper eine Dicke von <50 mm aufweisen.

11. Mittel nach den Ansprüchen 1 bis 8, dadurch gekennzeichnet, daß es in Form eines Fülldrahtes vorliegt.

12. Verfahren zur Herstellung eines schnellöslichen Zusatzmittels für Aluminiumschmelzen, dadurch gekennzeichnet, daß man 2 bis 50 Gew.-% einer Komponente A, bestehend aus Alkali-Aluminiumtetra- fluorid und/oder einer Alkali-Aluminiumtetrafluorid enthaltenden Salzmischung, und 50 bis 98 Gew.-% einer Komponente B, bestehend aus einem oder mehreren Legierungsmetall(en), wobei das oder die Legierungsmetalle von dem Aluminium verschieden sind, in Pulverform innig vermischt und ggf. anschließend kompaktiert oder in einen Fülldraht einbringt.

13. Verfahren nach Anspruch 12, dadurch gekennzeichnet, daß die Komponente A eine Teilchengröße <1 mm, vorzugsweise <150 um aufweist.

14. Verfahren nach Anspruch 12, dadurch gekennzeichnet, daß die Komponente B eine Teilchengröße von <1 mm, vorzugsweise <150 um aufweist.

15. Verwendung des Zusatzmittels nach den Ansprüchen 1 bis 11 zum Legieren von flüssigem Aluminium, dadurch gekennzeichnet, daß das Zusatzmittel dem flüssigen Aluminium in einer Menge von 0,01 bis 25 Gew.-% zugesetzt wird.

## Revendications

1. Produit d'addition rapidement soluble pour bains de fusion d'aluminium, caractérisé en ce qu'il contient 2 à 50% en poids d'un composant A, constitué de tétrafluorure de métal alcalin-aluminium et/ou d'un mélange de sels contenant un tétrafluorure de métal alcalin-aluminium, et 50 à 98% en poids d'un composant B constitué d'un ou de plusieurs métal ou métaux d'alliage, le ou les métaux d'alliage étant différents de l'aluminium, et en ce que les composants A et B se présentent mélangés intimement.

2. Produit selon la revendication 1, caractérisé en ce que le tétrafluorure de métal alcalin-aluminium est à l'état de sel de sodium et/ou de potassium.

3. Procédé selon la revendication 1 ou 2, caractérisé en ce que le tétrafluorure de métal alcalin-aluminium est sous forme d'un mélange de fluorure de sodium et de fluorure d'aluminium.

4. Produit selon les revendications 1 à 3, caractérisé en ce que le mélange de sels contenant du tétrafluorure de métal alcalin-aluminium est constitué d'un moins 50% en poids de tétrafluorure de métal alcalin-aluminium et contient, comme composant annexe, des sels de type chlorure et/ou des sels de type fluorure.

5. Produit selon les revendications 1 à 4, caractérisé en ce que le composant A est présent en une quantité de 5 à 25% en poids.

6. Produit selon les revendications 1 à 5, caractérisé en ce que le composant A est présent en une quantité de 10 à 20% en poids.

7. Produit selon les revendications 1 à 6, caractérisé en ce que le métal d'alliage est le chrome, le manganèse ou/et le fer.

8. Produit selon les revendications 1 à 7, caractérisé en ce que le métal d'alliage est constitué d'alliages et/ou de mélanges de métaux.

9. Produit selon les revendications 1 à 8, caractérisé en ce qu'il se présente sous forme compressée ou compactée.

10. Produit selon les revendications 1 à 9, caractérisé en ce que les corps compactés ou compressés présentent une épaisseur inférieure à 50 mm.

11. Produit selon les revendications 1 à 8, caractérisé en ce qu'il se présente sous forme d'un fil métallique de remplissage.

12. Procédé pour la fabrication d'un produit d'addition rapidement soluble pour bains de fusion d'aluminium, caractérisé en ce qu'on mélange intimement 2 à 50% en poids d'un composant A, constitué de tétrafluorure de métal alcalin-aluminium et/ou d'un mélange de sels contenant un tétrafluorure de métal alcalin-aluminium, et 50 à 98% en poids d'un composant B, constitué d'un ou de plusieurs métal ou métaux d'alliage, le ou les métaux d'alliage étant différents de l'aluminium, sous forme de poudre et éventuellement ensuite on compacte ou on introduit dans un fil métallique de remplissage.

13. Procédé selon la revendication 12, caractérisé en ce que le composant A présente une taille de particules inférieure à 1 mm, de préférence inférieure à 150 pm.

14. Procédé selon la revendication 12, caractérisé en ce que le composant B présente une taille de particules inférieure à 1 mm, de préférence inférieure à 150 ^{p}m.

15. Utilisation du produit d'addition selon les revendications 1 à 11 pour la formation d'alliages avec de l'aluminium liquide, caractérisé en ce que le produit d'addition est ajouté à l'aluminium liquide en une quantité de 0,01 à 25% en poids.

## Claims

1. Rapidly dissolving additive for aluminium melts, characterised in that it contains 2 to 50 wt.% of a component A, consisting of an alkali metal aluminium tetrafluoride and/or of an alkali metal aluminium tetrafluoride-containing salt mixture, and 50 to 98 wt.% of a component B, consisting of one or more alloying metal(s), whereby the alloying metal or metals are different from aluminium and that the components A and B are present intimately mixed.

2. Agent according to claim 1, characterised in that the alkali metal aluminium tetrafluoride is present as sodium and/or potassium salt.

3. Agent according to claim 1 or 2, characterised in that the alkali metal aluminium tetrafluoride is present in the form of a mixture of sodium fluoride and aluminium fluoride.

4. Agent according to claims 1 to 3, characterised in that the alkali metal aluminium tetrafluoride-containing salt mixture consists of at least 50 wt.% of alkali metal aluminium tetrafluoride and, as additional components, contains chloride salts and/or fluoride salts.

5. Agent according to claims 1 to 4, characterised in that the component A is present in an amount of 5 to 25 wt.%.

6. Agent according to claims 1 to 5, characterised in that the component A is present in an amount of 10 to 20 wt.%.

7. Agent according to claims 1 to 6, characterised in that the alloying metal is chromium, manganese and/or iron.

8. Agent according to claims 1 to 7, characterised in that the alloying metal consists of metal alloys and/ or mixtures.

9. Agent according to claims 1 to 8, characterised in that it is present in pressed or compacted form.

10. Agent according to claims 1 to 9, characterised in that the compacted or compressed bodies have a thickness of <50 mm.

11. Agent according to claims 1 to 8, characterised in that it is present in the form of a filled wire.

12. Process for the production of a rapidly dissolving additive for aluminium melts, characterised in that one intimately mixes in powder form 2 to 50 wt.% of a component A, consisting of alkali metal aluminium tetrafluoride and/or of an alkali metal aluminium tetrafluoride-containing salt mixture, and 50 to 98 wt.% of a component B, consisting of one or more alloying metal(s), whereby the alloying metal or metals are different from aluminium, and possibly subsequently compacts or introduces into a filled wire.

13. Process according to claim 12, characterised in that the component A has a particle size of <1 mm., preferably of <150 pm.

14. Process according to claim 12, characterised in that the component B has a particle size of <1 mm., preferably of <150 um.

15. Use of the additive according to claims 1 to 11 for the alloying of molten aluminium, characterised in that the additive is added to the molten aluminium in an amount of 0.01 to 25 wt.%.
